# EUROPÄISCHE PATENTSCHRIFT

(11) **EP 2 420 604 B1**
(45) Veröffentlichungstag und Bekanntmachung des Hinweises auf die Patenterteilung: **10.04.2019**
(21) Anmeldenummer: 11177226.5
(22) Anmeldetag: 11.08.2011
(51) Int. Cl.: D04H 1/732, D01G 25/00, D04H 1/74

(54) **Vlieslegemaschine und Verfahren zum Legen eines Vlieses**
Non-woven fabric laying machine and method for laying a non-woven fabric
Machine de pose de non tissu et procédé de pose de non tissé

(30) Priorität: 18.08.2010 DE 102010034777
(43) Veröffentlichungstag der Anmeldung: 22.02.2012
(73) Patentinhaber: Hergeth, Hubert, 6300 Zug (CH)
(72) Erfinder: Hergeth, Hubert, 6300 Zug (CH)
(74) Vertreter: Hoffmann Eitle

(56) Entgegenhaltungen:
- WO-A1-2011/064103
- DD-A1- 218 913
- US-A- 3 066 358
- US-A- 3 066 359
- US-A- 3 844 751

## Beschreibung

In der Vliesstoffindustrie werden seit bald 100 Jahren Maschinen zum Herstellen von Vliesen aus Stapelfasern verwendet. Die Maschinen bestehen aus mehreren Walzen, die mit Garnituren versehen sind und mittels Kardierung die Fasern vereinzeln und auf einem Doffer ein Vlies bilden. Normale Maschinen, auch "Krempel" genannt, erzeugen ein Vlies, das vor einer weiteren Verfestigung in Folgemaschinen ein Verzugsfestigkeitsverhältnis von in Laufrichtung zu quer zur Laufrichtung von 10:1 hat. Mittels Wirrwalzen und Stauchwalzen nach DIN 64118 kann das Verhältnis auf 4:1 verbessert werden. Mittels luftgelegter Vliese, wie in den Anmeldungen DE 2 535 544 und DE 3 901 313 beispielhaft aufgezeigt, kann dieses Verhältnis auf 3:1 verbessert werden.

Eine weitere alte Methode zur Herstellung von Vliesen ist die Verwendung einer Krempel mit einem Kreuzleger und gegebenenfalls einer Vliesstrecke. Das vorzugsweise längsorientierte Vlies (in Laufrichtung) wird über mindestens ein Transportband einem Kreuzleger zugeführt. Dieser Kreuzleger legt das Vlies in mehreren Lagen mittels Transportbändern auf ein 90° zur Abzugsrichtung laufendes Ablegeband ab. Eine nachfolgende Vliesstrecke verstreckt dieses Vlies, so dass eine nahezu 1:1 Festigkeit erreicht wird.

Die DD 218 913 A1 bildet die Grundlage für die zweiteilige Form und offenbart ein Verfahren und eine Einrichtung zur Herstellung von Faservlies. Hierbei wird ein Faserstrom unter einem Winkel kleiner 90° zur Transportrichtung der zu fertigenden Faservliese transportiert, der Faserstrom dosiert, die Fasern zur Bildung einer Faserlage nebeneinander gelegt, die gebildete Faserlage gleichzeitig und in den seitlichen Randbereichen der Faserlage nachfolgend mit der vorangegangenen Faserlage vereinigt und das entstandene Faservlies verfestigt. Dabei verlangt die parallele Zuordnung der Faserlagen einen intermittierenden Antrieb der Faservliestransporteinrichtung.

Einen anderen Ansatz offenbaren die US 3,066,358 A1 und die US 3,066,359 A1, in denen eine vorgefertigte Vlieslage nach dem Kardieren mit Hilfe eines zur Umfangsgeschwindigkeit einer Kardierwalze langsamer laufenden Nadelbands umorientiert und anschließend als umorienterte Vlieslage auf einem Transportband abgelegt wird.

Die Festigkeit soll mit der vorliegenden Erfindung erreicht werden, aber mit erheblich geringerem Maschinenaufwand.

Der Maschinenaufwand ist erheblich geringer. Durch den Wegfall der changierenden Bewegung des Kreuzlegers ist erfindungsgemäß die Geschwindigkeit der Anlage ca. 10 mal schneller, und das Vlies wird gleichmäßiger, da Kanten der Lagen, aus denen das Vlies gebildet wird, entfallen.

Weitere Aufgaben der Erfindung sind, das Festigkeitsverhältnis auf 1:1 zu verbessern und einstellbar zu machen. Erfindungsgemäß wird dies erreicht, indem die Vliesbildemaschine mit ihren Hauptachsen in einem anderen Winkel als die üblichen 90° zur Laufrichtung des Ablieferungsbandes platziert wird.

Durch das Ablegen des Vlieses in geordneter Orientierung mittels einer Luftströmung können die Fasern bei der Ablegung auf das Ablegeband ihre durch die Öffnungs- bzw. Auflösewalzen hervorgerufene Orientierung beibehalten, da kein zusammenhängendes Vlies abgelegt wird. Um ein besseres Quersteifigkeitsverhältnis zu erreichen, müssen mindestens zwei Vliesiegemaschinen zusammenarbeiten. Die Festigkeit des Vlieses wird durch zwei Lagen erreicht, deren Hauptfaserausrichtung um ca. 90° versetzt ist. Dies führt zu einer hohen Festigkeit in Längs- und Querrichtung, ähnlich wie durch die Ausrichtung in einem Gewebe. Konventionelle Vliesmaschinen versuchen, ein gutes Längs-/Querverhältnis durch eine wirre Lage der Fasern (Sauerkrauteffekt) zu erreichen. Bei diesen Wirrlagen wird jedoch die Faserkraft nicht optimal ausgenutzt.

Die Fasern, die nicht in Längs- oder Querrichtung ausgerichtet sind, tragen nur wenig zu diesen Festigkeiten bei.

Durch die Einstellbarkeit der Winkel der Vliesmaschine zu den Transportbändern können die Festigkeitsverhältnisse fast stufenlos ohne große Umbauten eingestellt werden.

Auf der gleichen Anlage können in schneller Folge längsorientierte Vlies oder Vlies mit bis annähernd gleicher Längs- /Querfestigkeit hergestellt werden.

Um eine gute Ablage zu erreichen, werden die Ansaugkästen unterhalb des Transportbandes oder Ansaugwalzen beim Schwenken der Vliesmaschine mitgeschwenkt oder der Öffnungsschlitz des Ansaugkastens wird mit verstellt.

Eine zu große Öffnung für alle Verstellpositionen würde eine exakte Ablage der Fasern durch unkontrollierte Luftströme verhindern.

Die Erfindung wird anhand von zwei Figuren beschrieben. Fig. 1 zeigt das bisherige System. Über einem umlaufenden Ablieferungsband 1) wird eine Vliesbildemaschine 2) mit den skizzierten Garniturwalzen positioniert. Die Achsenrichtung 3) der Garniturwalzen bildet etwa einen 90° Winkel zu der Laufrichtung des Ablieferungsbandes 1). Die Vliesverzugsfestigkeit ist etwa dreimal so hoch in Laufrichtung FFL wie quer zur Laufrichtung FFQ. Es können auch mehrere Maschinen hintereinander auf das gleiche Ablieferungssystem, das auch mehrere Bänder oder Siebbänder umfassen kann, abliefern.

Bei einem Siebband sind zwischen dem Vor- und Rücklauf des Siebbandes Ansaugvorrichtungen 6) für die Fasern.

Fig. 2 zeigt eine solche Anlage in einer erfindungsgemäßen Ausführung.

Die Vliesbildemaschinen sind in einem nicht rechten Winkel α zwischen der Achsrichtung ihrer Garniturwalzen und der Ablieferungssystem-Laufrichtung angeordnet. Die Vliesmaschine übergibt nach der Auflösung der Fasern von einer Trommel mit Stahlgarnitur oder Stiften die Fasern einem Luftstrom, der die Fasern auf ein Siebband oder eine Siebtrommel ablegt und so das Vlies bildet.

Das Ablieferungssystem 1), hier bevorzugt als Siebband ausgebildet, läuft in Transportrichtung 4). Unter dem Siebband befinden sich Ansaugkästen 6). Die Fasern werden von einer Vliesbildemaschine 2) aufgelöst und auf das Siebband gefördert. Die Achsen 3) der Öffnungswalzen stehen in einem Winkel α) zur Transportrichtung des Ablieferungssystems. Die Ansaugöffnung des Ansaugkastens 6) steht in seiner Längsachse in etwa parallel zu den Achsen der Öffnungswalzen der Vliesbildemaschine. Das lange Transportband des Transportsystems 1) muss die Fasern nicht direkt übernehmen. Es können die Fasern auch von einem kurzen Ansaugband oder einer Ansaugtrommel übernommen werden, auf denen das Vlies gebildet wird, und von denen dann das Vlies an das lange Transportband übergeben wird, das auch das Vlies von mehreren Vliesmaschinen übernimmt.

Liefern mehrere Vliesmaschinen auf ein Transportsystem ab, müssen die Maschinen in ihrem Winkel zur Laufrichtung des Transportsystems gegensätzlich angeordnet werden, um das 1:1 Festigkeitsverhältnis zu erreichen. Bei einer Luftlegvliesmaschine würden die Achsen der Öffnungswalzen (auch Auflösewalzen genannt) bei der ersten Maschine ca. + 65° und bei der zweiten Maschine - 65° zur Laufrichtung des Abführbandes stehen. Diese Winkel sind in Fig. 2 mit +α und -α bezeichnet. Ein eventuelles separates kürzeres Ablegeband für die Vliesbildung würde in etwa denselben Winkeln stehen. Das Festigkeitsverhältnis ist einstellbar, wenn die Vlieslegemaschine und der Ansaugkasten in ihrem Winkel zum Ablieferungsband einstellbar sind. Dies kann durch Drehung um einen Drehpunkt erfolgen. Auf diese einfache Weise kann ein Vlies mit einstellbaren Festigkeitsverhältnissen bis zu 1:1 hergestellt werden.

## Patentansprüche

1. Anlage zum Bilden von Faservliesen mit einer mindestens eine Auflösewalze umfassenden Vliesbildemaschine (2) und einem Ablieferungssystem (1) für das gebildete Vlies, wobei die Achse (3) der Auflösewalze in einem Winkel (α) zwischen ± 8° bis ± 80° zur Ablieferungsrichtung (FFL) des gebildeten Vlieses angeordnet sind und das Ablieferungssystem (1) als Siebband ausgebildet ist, **dadurch gekennzeichnet, dass** sich unter dem Siebband ein Ansaugkasten (6) mit einer Ansaugöffhung befindet, die in seiner Längsachse in etwa parallel zu den Achsen der Auflösewalze steht und die Vliesbildemaschine (2) eingerichtet ist, nach der Auflösung der Fasern von einer Trommel mit Stahlgarnitur oder Stiften die Fasern einem Luftstrom zu übergeben, der die Fasern auf das in einer Transportrichtung (FFL) laufende Siebband ablegt und so das Vlies bildet.

2. Anlage nach Anspruch 1, **dadurch gekennzeichnet, dass** die Anlage zur Vliesbildung mindestens eine Luftlegemaschine umfasst.

3. Anlage nach einem der Ansprüche 1 und 2, **dadurch gekennzeichnet, dass** mindestens zwei Vliesbildemaschinen zur Vliesbildung auf ein gemeinsames Ablieferungssystem (1) abliefern.

4. Maschine nach einem der Ansprüche 1 - 3, **dadurch gekennzeichnet, dass** die Achsen im Winkel zu dem Ablieferungssystem (1) einstellbar sind, bevorzugt zusammen mit der Maschine.

5. Maschine nach einem der Ansprüche 1 - 4, **dadurch gekennzeichnet, dass** die längliche Ansaugöffhung der Ansaugkästen (6) mit den Achsen verstellt werden kann.

6. Anlage nach einem der Ansprüche 1 - 5, **dadurch gekennzeichnet, dass** eine von mindestens zwei Vliesbildemaschinen (2) zur Vliesbildung in einem etwa gegensätzlichen Winkel als die andere zur Ablieferungsrichtung steht.

7. Verfahren zur Herstellung eines mindestens zwei Vlieslagen umfassenden Vlieses aus durch Auflösewalzen aufgelöste Stapelfasern, wobei Fasern einer ersten Vlieslage geordnet auf ein in einer Transportrichtung (FFL) laufendes als Siebband ausgebildetes Ablieferungssystem (1) abgelegt werden, sodass die erste Vlieslage mit einer Hauptfaserorientierung in einem Winkel (α) zur Vliesabtransportrichtung gebildet wird, und Fasern einer zweiten Vlieslage geordnet auf dem Ablieferungssystem abgelegt werden, sodass die zweite Vlieslage mit einer Hauptfaserorientierung in einem etwa entgegengesetzten Winkel (-α) zur Vliestransportrichtung gebildet wird, **dadurch gekennzeichnet, dass** nach der Auflösung der Fasern von einer Trommel mit Stahlgarnitur oder Stiften die Fasern einem Luftstrom übergeben werden, der die Fasern auf das in einer Transportrichtung (FFL) laufende Siebband ablegt, wobei sich unter dem Siebband ein Ansaugkasten (6) mit einer Ansaugöffnung befindet, die in seiner Längsachse in etwa parallel zu den Achsen der Auflösewalze steht.

8. Verfahren nach Anspruch 7, **dadurch gekennzeichnet, dass** das Vlies mindestens zwei Lagen aufweist, die nicht mittels eines Täflers hergestellt wurden, und deren Richtung der maximalen Zugfestigkeit in der Ebene um einen Winkel von mehr als 20° voneinander abweicht.

9. Verfahren nach Anspruch 7, **dadurch gekennzeichnet, dass** mindestens zwei Vliesbildemaschinen, die mit garnierten Walzen versehen sind und aus Stapelfasern je mindestens eine Vlieslage bilden, deren Hauptfaserorientierung einen Winkel α zur Abtransportrichtung einer gemeinsamen Vliesabtransportvorrichtung in der Ebene bilden, der Betrag dieses Winkels größer als ± 25° und kleiner als ± 85° ist und der Winkel der ersten Vliesbildemaschinen in eine erste Richtung (+α) und der Winkel der zweiten Vliesbildemaschine in die entgegengesetzte Richtung (-α) von der Transportvorrichtung abweicht.

## Claims

1. System for forming fibre-based nonwoven fabrics, having a nonwoven fabric forming machine (2) which comprises at least one opening roller and having a delivery system (1) for the nonwoven fabric which is formed, the axis (3) of the opening roller being arranged at an angle (α) of between ± 8° and ± 80° to the direction of delivery (FFL) of the nonwoven fabric which is formed and the delivery system (1) taking the form of a screening belt, **characterised in that** situated below the screening belt is a suction box (6) having a suction opening whose longitudinal axis is approximately parallel to the axes of the opening roller, and the nonwoven fabric forming machine (2) is adapted, after the fibres have been opened by a drum having a steel clothing or pins, to transfer the fibres to a stream of air which lays down the fibres on the screening belt, this latter travelling in a direction of conveying (FFL), and which in this way forms the nonwoven fabric.

2. System according to claim 1, **characterised in that** the system for forming nonwoven fabrics comprises at least one air-laying machine.

3. System according to either of claims 1 and 2, **characterised in that** at least two nonwoven fabric forming machines for forming nonwoven fabrics deliver to one shared delivery system (1).

4. Machine according to one of claims 1 - 3, **characterised in that** the angle of the axes to the delivery system (1) can be set, preferably together with the machine.

5. Machine according to one of claims 1 - 4, **characterised in that** the elongated suction opening of the suction boxes (6) can be adjusted together with the axes.

6. System according to one of claims 1 - 5, **characterised in that** one of at least two nonwoven fabric forming machines (2) for forming nonwoven fabrics is at an approximately opposite angle to the direction of delivery from the other machine.

7. Method of producing from staple fibres opened by opening rollers a nonwoven fabric comprising at least two nonwoven fabric layers, with fibres of a first nonwoven fabric layer being laid down in a ordered manner on a delivery system (1) in the form of a screening belt which travels in a direction of conveying (FFL) so that the first nonwoven fabric layer is formed to have a main fibre orientation at an angle (α) to the direction of conveying of the nonwoven fabric, and fibres of a second nonwoven fabric layer being laid down in an ordered manner on the delivery system so that the second layer of nonwoven fabric is formed to have a main fibre orientation at an approximately opposite angle (-α) to the direction of conveying of the nonwoven fabric, **characterised in that**, after the fibres have been opened by a drum having a steel clothing or pins, the fibres are transferred to a stream of air which lays the fibres down on the screening belt, which latter travels in a direction of conveying (FFL), there being situated below the screening belt a suction box (6) having a suction opening whose longitudinal axis is approximately parallel to the axes of the opening roller.

8. Method according to claim 7, **characterised in that** the nonwoven fabric has at least two layers which were not produced by means of a cross-lapper and whose directions of maximum tensile strength differ from one another, in plane, by an angle of more than 20°.

9. Method according to claim 7, **characterised in that** at least two nonwoven fabric forming machines which are provided with clothing-equipped rollers and which each form from staple fibres at least one nonwoven fabric layer whose main direction of fibre orientation makes an angle α, in plane, with the direction of conveying of a shared conveyor device for nonwoven fabric, the size of this angle is more than ± 25° and less than ± 85°, and the angle of the first nonwoven fabric forming machine differs from the conveyor device in a first direction (+α) and the angle of the second nonwoven fabric forming machine differs from the conveyor device in the opposite direction (-α).

## Revendications

1. Installation de formation de non-tissés de fibres avec une machine de formation de non-tissé (2) comprenant au moins un cylindre ouvreur et un système de livraison (1) pour le non-tissé formé, dans laquelle l'axe (3) du cylindre ouvreur est agencé selon un angle (α) entre ±8° et ±80° par rapport au sens de livraison (FFL) du non-tissé formé, et le système de livraison (1) est réalisé en tant que bande de tamis, **caractérisée en ce qu'**une caisse d'aspiration (6) avec une ouverture d'aspiration se trouve sous la bande de tamis, laquelle se trouve dans son axe longitudinal à peu près parallèle aux axes du cylindre ouvreur et la machine de formation de non-tissé (2) est aménagée afin de remettre, après l'effilochage des fibres par un tambour avec une garniture d'acier ou des tiges, les fibres à un courant d'air qui dépose les fibres sur la bande de tamis tournant dans un sens de transport (FFL) et forme ainsi le non-tissé.

2. Installation selon la revendication 1, **caractérisée en ce que** l'installation pour la formation de non-tissé comporte au moins une machine de couchage par jet d'air.

3. Installation selon l'une quelconque des revendications 1 et 2, **caractérisée en ce qu'**au moins deux machines de formation de non-tissé livrent pour la formation de non-tissé sur un système de livraison commun (1).

4. Installation selon l'une quelconque des revendications 1 à 3, **caractérisée en ce que** les angles des axes par rapport au système de livraison (1) sont réglables, de préférence conjointement avec la machine.

5. Installation selon l'une quelconque des revendications 1 à 4, **caractérisée en ce que** l'ouverture d'aspiration oblongue des caisses d'aspiration (6) peut être réglée avec les axes.

6. Installation selon l'une quelconque des revendications 1 à 5, **caractérisée en ce qu'**une des au moins deux machines de formation de non-tissé (2) pour la formation de non-tissé se trouve sur un angle à peu près opposé à l'autre par rapport au sens de livraison.

7. Procédé de fabrication d'un non-tissé comprenant au moins deux couches de non-tissé de fibres empilées effilochées par des cylindres ouvreurs, dans lequel des fibres d'une première couche de non-tissé sont déposées de manière ordonnée sur un système de livraison (1) réalisé en tant que bande de tamis tournant dans un sens de transport (FFL), de sorte que la première couche de non-tissé avec une orientation de fibre principale soit formée selon un angle (α) par rapport au sens de transport de non-tissé, et des fibres d'une seconde couche de non-tissé sont déposées de manière ordonnée sur le système de livraison, de sorte que la seconde couche de non-tissé avec une orientation de fibre principale soit formée selon un angle à peu près opposé (-α) par rapport au sens de transport de non-tissé, **caractérisé en ce qu'**après l'effilochage des fibres par un tambour avec une garniture d'acier ou des tiges, les fibres sont remises à un courant d'air qui dépose les fibres sur la bande de tamis tournant dans un sens de transport (FFL), dans lequel une caisse d'aspiration (6) avec une ouverture d'aspiration se trouve sous la bande de tamis, laquelle se trouve dans son axe longitudinal à peu près parallèle aux axes du cylindre ouvreur.

8. Procédé selon la revendication 7, **caractérisé en ce que** le non-tissé présente au moins deux couches qui n'ont pas été fabriquées au moyen d'une tresseuse, et dont le sens de la résistance à la traction maximale diverge dans le plan d'un angle de plus de 20° l'une par rapport à l'autre.

9. Procédé selon la revendication 7, **caractérisé par** au moins deux machines de formation de non-tissé qui sont pourvues de cylindres garnis et forment au moins une couche de non-tissé à partir de fibres empilées, dont l'orientation de fibre principale forme un angle α par rapport au sens de transport d'un dispositif de transport de non-tissé commun dans le plan, la grandeur de cet angle étant supérieure à ±25° et inférieure à ±85° et l'angle des premières machines de formation de non-tissé diverge dans un premier sens (+α) et l'angle de la seconde machine de formation de non-tissé diverge dans le sens opposé (-α) du dispositif de transport.
